# EUROPÄISCHE PATENTSCHRIFT

(11) **EP 0 431 502 B1**
(45) Veröffentlichungstag und Bekanntmachung des Hinweises auf die Patenterteilung: **28.09.1994**
(21) Anmeldenummer: 90123040.9
(22) Anmeldetag: 01.12.1990
(51) Int. Cl.: C21D 8/12, C22C 38/02, C22C 38/06, H01F 1/16

(54) **Nichtkornorientiertes Elektroband und Verfahren zu seiner Herstellung**
Non-oriented electrical strip and method of manufacturing
Bande électrique à grains non-orientés et procédé pour sa fabrication

(30) Priorität: 06.12.1989 DD 335290
(43) Veröffentlichungstag der Anmeldung: 12.06.1991
(73) Patentinhaber: EBG GESELLSCHAFT FÜR ELEKTROMAGNETISCHE WERKSTOFFE MBH, D-44791 Bochum (DE)
(72) Erfinder: Bürger, Rolf, Dr.-Ing., O-8020 Dresden (DE); Lehmann, Gert, Prof.-Dr. sc. nat., O-8010 Dresden (DE); Lindner, Wolfgang, O-8211 Grumbach (DE); Wich, Harry, Dr.-Ing., O-8027 Dresden (DE); Wieting, Jochen, Dr. rer. nat., O-8080 Dresden (DE)
(74) Vertreter: Cohausz & Florack Patentanwälte

(56) Entgegenhaltungen:
- DE-A- 1 966 686
- FR-A- 2 236 009
- FR-A- 2 408 657
- FR-A- 2 462 479
- US-A- 3 279 960
- US-A- 3 761 253
- US-A- 4 421 574

## Beschreibung

Die Erfindung bezieht sich auf nichtkornorientiertes Elektroband mit Würfeltextur (100) [001] oder mit Würfelflächentextur (100) [0vw] und einer Enddicke von etwa 0,35 bis 0,65 mm und ein Verfahren zu seiner Herstellung. Unter dem Begriff "nichtkornorientiertes Elektroband" wird hier unabhängig von seiner kristallographischen Textur ein solches nach DIN 46 400 Teil 1 oder 4 verstanden, dessen Verlustanisotropie die in DIN 46 400 Teil 1 festgelegten Höchstwerte nicht überschreitet.

Die Begriffe "Elektroband" und "Elektroblech" werden hier als Synonyme verstanden. Alle %-Angaben sind, sofern nichts anderes angegeben ist, Massenteile in %.

"J 2500" bezeichnet im folgenden die magnetische Polarisation bei einer magnetischen Feldstärke von 2500 A/m und "P 1,5" den Ummagnetisierungsverlust bei einer Polarisation von 1,5 T und einer Frequenz von 50 Hz.

Das erfindungsgemäße Elektroband weist im Falle der Würfeltextur ausgezeichnete magnetische Eigenschaften in Längs- und Querrichtung auf, z. B. J 2500 > 1,7 T und P 1,5 < 3,3 W/kg für einen Stahl mit einem mittleren Legierungsgehalt von (%Si) + (%Al) = 1,8 %, und ist deshalb insbesondere für elektromagnetische Kreise geeignet, die hauptsächlich in zwei senkrecht aufeinanderstehenden Richtungen magnetisiert werden, z. B. für Kleintransformatoren, Vorschaltgeräte und Statorbleche von Großgeneratoren.

Im Falle der Würfelflächentextur ist das erfindungsgemäße Elektroband bzw. Elektroblech in seiner Ebene weitgehend isotrop und weist in allen Richtungen gute Eigenschaften auf, z. B. J 2500 > 1,66 T und P 1,5 < 3,3 W/kg, und ist deshalb insbesondere für elektromagnetische Kreise geeignet, die in allen Richtungen magnetisiert werden, z. B. für Elektromotoren und Generatoren.

Bekannt sind Verfahren zur Herstellung von Elektroblechen mit kubischen Texturen mit (100)-Flächen in der Blechebene, die eine hohe magnetische Polarisation aufweisen, Deren kommerzielle Herstellung hat sich jedoch aufgrund der Herstellungsschwierigkeiten und der hohen Kosten bis heute nicht durchgesetzt.

Die Herstellung von Elektroblech mit Würfeltextur als weichmagnetischer Werkstoff wurde hauptsächlich zwischen 1950 und 1970 als Kernwerkstoff für Elektromotoren und Transformatoren untersucht.

Bei dem aus der DE-C-1 923 581 bekannten Verfahren wird als Ausgangsmaterial eine Bramme mit den üblichen Silicium- und/oder Aluminiumgehalten, jedoch niedrigen C-Gehalten (< 0,005 %, vorzugsweise < 0,003 %), auf eine Dicke von 10 mm warmgewalzt und unter zweimaligem Zwischenglühen in drei Stufen auf 0,35 mm kaltgewalzt. Dieses Verfahren ist wegen der Zwischenglühungen aufwendig. Gemäß der DE-A-1 966 686 wird eine Bramme mit zusätzlich eingeschränktem S-Gehalt (0,005 %, vorzugsweise 0,003 %) auf 5 mm warmgewalzt, auf ca. 1 mm kaltgewalzt, zwischen 900 und 1050 °C in trockenem H₂ zwischengeglüht, auf 0,35 mm kaltgewalzt und schließlich zwischen 1000 und 1100 °C in nichtoxidierender Atmosphäre schlußgeglüht. Nach diesem Verfahren konnten kommerziell keine Elektrobänder hergestellt werden, welche die typischen Eigenschaften einer Elektroblechsorte nach DIN 46 400 Teil 1 übertreffen, die den gleichen Legierungsgehalt und die gleiche Dicke aufweist.

Nach einem weiteren aus der DE-A-3 028 147 bekannten Verfahren zum Kaltwalzen eine Si-Stahlbandes wird zur Erzielung einer großen Dickenverminderung durch Kaltwalzen ein Erholungsglühen zwischengeschaltet, um Restspannungen abzubauen, ohne daß die magnetischen Eigenschaften des Fertigbandes hierdurch verändert werden. Hierbei wird ein Warmband mit einer Dicke von 1,52 bis 4,06 mm auf eine Zwischendicke von 0,51 bis 1,01 mm kaltgewalzt und anschließend auf 0,152 bis 0,457 mm kalt fertiggewalzt.

Offenbar ist ein hoher Gesamtumformgrad beim Kaltwalzen bis zu 90 % ohne eine Erholungsglühung zwischen den Kaltwalzschritten nicht erzielbar. Dieses Verfahren bezieht sich nicht auf spezielle Legierungen, wird aber was an den Beispielen deutlich wird, für kornorientierte Elektrobleche (Goss-Textur) propagiert. Es gibt keinerlei Hinweis darauf, daß auch in der Querrichtung gute magnetische Eigenschaften erzielbar sind.

Der Erfindung liegt die Aufgabe zugrunde, ein nichtkornorientiertes Elektroband mit folgenden Eigenschaften zu schaffen:
- hohe magnetische Polarisationswerte von J 2500 > 1,7 T durch Ausbildung geeigneter Texturkomponenten und gleichzeitig
- einen niedrigen Ummagnetisierungsverlust von z. B. P 1,5 < 3,3 W/kg für einen Stahl mit einem mittleren Legierungsgehalt von (% Si) + (% Al) = 1,8 %.

Diese Aufgabe wird erfindungsgemäß durch ein nichtkornorientiertes Elektroband mit hohen Anteilen an Würfel- oder Würfelflächentextur und mit einer Polarisation > 1,7 T bei einer magnetischen Feldstärke von 2500 A/m und niedrigem Ummagnetisierungsverlust gelöst, das aus einem Stahl besteht, der
≦ 0,025 % C,
< 0,10 % Mn,
0,1 bis 4,4 % Si und
0,1 bis 4,4 % Al mit der Maßgabe, daß folgende Beziehungen erfüllt sind:
(% Si) + 2 (% Al) > 1,6 % und
(% Si) + (% Al) < 4,5 %,
gegebenenfalls mit insgesamt 0,005 bis 0,15 % Sn und/oder Sb als grenzflächenaktiven Elementen,
Rest Eisen,
einschließlich unvermeidbarer Verunreinigungen enthält.

Bevorzugt liegt der Si-Gehalt im Bereich von 0,5 bis 4,0 %, insbesondere im Bereich von 0,5 bis 2,0 %. Während mit der Wahl der nach der Erfindung vorgesehenen Stahlzusammensetzung mit (%Si) + 2(%Al) > 1,6 % eine weitgehende α-γ-Umwandlungsfreiheit des Stahles festgelegt wird, ist es vorteilhaft, daß die Stahlbramme Si und Al in einer solchen Menge enthält, daß die Beziehung (%Si) + 2(%Al) > 2 % erfüllt wird. Dabei liegt der Aluminiumgehalt bevorzugt im Bereich von 0,3 bis 2,0 %.

Überraschend hat sich gezeigt, daß niedrige Mangangehalte < 0,1 %, bevorzugt weniger als 0,08 % Mn, zur Einstellung der (100)-Texturkomponenten notwendig sind. Im Warmband entsteht bei Einhalten der erfindungsgemäßen Zusammensetzung eine Schichtstruktur mit rekristallisiertem Gefüge in oberflächennahen Bereichen mit Orientierungen vorwiegend (110) [001] und (112̅) [111] und im Bandinneren ein polygonisiertes Gefüge mit langgestreckten größeren Körnern, vorwiegend der stabilen Orientierung (100)[011] sowie (111̅)[112].

Der Kohlenstoffgehalt sollte zweckmäßigerweise auf maximal 0,015 % begrenzt sein und bevorzugt zwischen 0,001 und 0,015 % liegen. Dieser niedrige Ausgangskohlenstoffgehalt ist unter anderem von Vorteil hinsichtlich der Zeitdauer der Entkohlungsglühung zur Erzielung eines alterungsfreien Elektrobandes bzw. -bleches mit einem C-Gehalt von weniger als 0,002 %. Die zusätzliche vorteilhafte Zugabe von grenzflächenaktiven Elementen, wie z.B. Antimon und/oder Zinn, führt nämlich zu einer erheblichen Verzögerung der Entkohlungsreaktion.

Ferner wird durch die Begrenzung des Kohlenstoffgehaltes auf maximal 0,015 %, insbesondere in Verbindung mit der Einstellung des Si- und Al-Gehaltes gemäß (%Si) + 2 (%Al) > 2 %, eine vollständige Umwandlungsfreiheit des Stahles sichergestellt, welche bezüglich der angestrebten Eigenschaften des Elektrobandes bzw. -bleches besonders vorteilhaft ist. Die Umwandlungsfreiheit des Stahls ist von Bedeutung für die Schlußglühung, da beim Überschreiten der Alpha-Gamma-Phasengrenze die eingestellte Textur verlorengeht, und für die Warmumformung, da zur gezielten Ausbildung kubischer Texturkomponenten während des Warmwalzens das ferritische Einphasengebiet notwendig ist.

Die Zugabe von grenzflächenaktiven Elementen,wie Antimon und/oder Zinn, in Mengen von insgesamt 0,005 bis 0,15 %, bevorzugt 0,02 bis 0,06 %, führt bei der Schlußglühung zur Unterdrückung des Wachstums von Körnern mit ungünstigen (111)-Texturkomponenten. Dies ist insbesondere vorteilhaft bei Langzeitglühungen im Haubenofen oder im Stanzteilofen bei der Verarbeitung von nicht schlußgeglühtem Elektroband.

Das erfindungsgemäße Verfahren zur Herstellung eines nichtkornorientierten Elektrobandes mit hohen Anteilen an Würfel- oder Würfelflächentextur und mit einer Polarisation > 1,7 T bei einer magnetischen Feldstärke von 2500 A/m und niedrigem Ummagnetisierungsverlust, bestehend aus einem Stahl mit
≦ 0,025 % C,
< 0,10 % Mn,
0,1 bis 4,4 % Si,
0,1 bis 4,4 % Al mit der Maßgabe, daß folgende Beziehungen erfüllt sind:
(% Si) + 2 (% Al) > 1,6 % und
(% Si) + (% Al) < 4,5 %,
gegebenenfalls mit insgesamt 0,005 bis 0,15 % Sn und/oder Sb als grenzflächenaktiven Elementen,
Rest Eisen, einschließlich unvermeidbarer Verunreinigungen
ist dadurch gekennzeichnet, daß die Stahlbramme auf eine Dicke von nicht unter 3,5 mm warmgewalzt wird, worauf das so erhaltene Warmband ohne rekristallisierendes Zwischenglühen mit einem Verformungsgrad von mindestens 86 % kaltgewalzt und das Kaltband geglüht wird.

Wie bereits dargelegt, tritt infolge der erfindungsgemäßen Stahlzussmmensetzung eine Phasenumwandlung weitgehend nicht auf, was einmal von Bedeutung ist, weil beim Überschreiten der Alpha-Gamma-Phasengrenze die erzeugte Textur verlorengehen würde, zum anderen hat das für die Warmumformung ebenfalls Bedeutung, weil zur gezielten Ausbildung kubischer Texturkomponenten während des Warmwalzens das ferritische Einphasengebiet notwendig ist. Zur Ausbildung kubischer Texturkomponenten trägt im Rahmen der Primärrekristallisation und des normalen Kornwachstums auch wesentlich die erfindungsgemäß vorgesehene Kaltumformung mit einem Gesamtumformgrad von mindestens 86 % unter. Vermeidung von rekristallisierendem Zwischenglühen bei.

Nach einer bevorzugten Ausgestaltung des Verfahrens ist es zweckmäßig, daß beim Warmwalzen in der Fertigstraße die Verformung maximal 30 % pro Stich beträgt, wenn die Brammentemperatur im Bereich zwischen 1000 und 1060 °C liegt. Die Endwalztemperatur sollte bevorzugt zwischen 900 und 960 °C liegen. Dadurch wird die vorerwähnte Schichtstruktur begünstigt.

Nach einer weiteren vorteilhaften Ausgestaltung des Verfahrens soll ein erster Abschnitt der Kaltumformung bis zu einer Banddicke von 1,3 bis 1,9 mm bei erhöhter Temperatur von 180 bis 300 °C durchgeführt werden. Auf diese Weise kann zusammen mit dem erfindungsgemäß festgelegten Kohlenstoffgehalt von < 0,025 %, insbesondere < 0,015 % , und der in diesem Temperaturbereich auftretenden dynamischen Verformungsalterung infolge der Kohlenstoff-Versetzungs-Wechselwirkung eine Blockierung oder Verankerung gleitfähiger Versetzungen und damit die Aktivierung anderer Gleitsysteme bzw. eine inhomogene Deformation (Scherbänder) erreicht werden, die besonders zu einer Erhöhung der magnetischen Polarisation in Querrichtung beiträgt.

Eine bessere Isotropie der magnetischen Eigenschaften in der Bandebene bei Elektroband mit Würfelflächentextur kann in weiterer Ausgestaltung des erfindungsgemäßen Verfahrens dadurch erfolgen, daß das kaltgewalzte Band bei einer Banddicke, die noch das 1,12- bis 1,2-fache der Enddicke beträgt, einer nichtrekristallisierenden Erholungsglühung, insbesondere zwischen 400 und 500 °C für 1 bis 10 h, unterworfen und anschließend kalt fertiggewalzt und geglüht wird. Das so hergestellte Blech ist besonders für rotierende Maschinen geeignet.

Zur Herstellung eines schlußgeglühten Bandes wird das auf die Enddicke gewalzte Band in einem Durchlaufofen, gegebenenfalls in diesem Ofen entkohlend vorgeglüht und anschließend in demselben Ofen bei Temperaturen zwischen 900 und 1100 °C schlußgeglüht. Die Schlußglühtemperatur sollte nicht unter 900 °C liegen, weil dann die Korngröße des Materials nicht genügend groß ist, um einen niedrigen Ummagnetisierungsverlust zu erzielen.

Zur Herstellung eines nichtschlußgeglühten Bandes wird das kaltgewalzte Band in einem Haubenofen unter Wasserstoffatmosphäre zwischen 600 bis 900 °C oder in einem Durchlaufofen zwischen 750 bis 900 °C für weniger als 5 min. rekristallisierend geglüht. Im Falle der Haubenofenglühung muß das Band anschließend gerichtet oder mit einem Umformgrad von weniger als 7 % nachgewalzt werden. Aus den so hergestellten nicht schlußgeglühten Bändern werden dann in üblicher Weise Stanzteile hergestellt und einer Stanzteilglühung, z. B. nach DIN 46 400 Teil 4, unterzogen. Zur Erzielung besonders guter magnetischer Eigenschaften sollten jedoch Zeitdauer und Temperatur der Stanzteilglühung auf z. B. 15 h und 950 °C bei Stahlzusammensetzungen mit grenzflächenaktiven Elementen erhöht werden.

Anhand der folgenden Beispiele wird die Erfindung erläutert.

### BEISPIEL 1

Als Ausgangsmaterial dienten 8 Warmbänder mit unterschiedlichen Zusammensetzungen und Banddicken (Tabelle 1). Diese wurden auf die Enddicke von 0,5 mm kaltgewalzt, anschließend bei 840 °C entkohlt und 1 h bei 950 °C geglüht. Das magnetische Ergebnis ist in Tabelle 2 wiedergegeben.

Die Bänder B, C und D sind nicht zur Erfindung gehörende Vergleichsbeispiele. Die Si- und Al-Anteile der Bänder B und C genügen nicht der Beziehung (% Si) + 2 (% Al) > 1,6. Bänder C und D besitzen einen zu hohen Mn-Gehalt.

### BEISPIEL 2

Die Warmbänder A und E aus Tabelle 1 wurden in drei verschiedenen Varianten abgewalzt:
a) Kaltwalzen auf eine Banddicke von 0,5 mm;
b) Vorwärmen des Warmbandes auf 230 °C und Kaltwalzen bei dieser Temperatur auf 1,5 mm, dann Fertigwalzen auf 0,5 mm Enddicke;
c) wie b), jedoch mit einer Erholungsglühung 480 °C/4 h bei einer Zwischendicke von 0,58 mm.

Anschließend wurden die Bänder entkohlt und 1 Minute bei 1050 °C (Warmband E, Tabelle 3) bzw. 1 h bei 950 °C (Warmband A, Tabelle 4) geglüht.

Bei der Kurzzeitglühung (Tabelle 3) bewirkt Variante b eine geringe Verbesserung der Polarisation, die nach der Langzeitglühung (Tabelle 4) noch deutlicher erkennbar wird. Die nahezu gleich großen Werte in Längsrichtung (0°) und Querrichtung (90°) weisen auf einen besonders hohen Anteil von Körnern mit Würfelorientierung hin.

Durch Variante c läßt sich eine ausgeprägte Isotropie der Polarisation in der Blechebene erzielen.

### BEISPIEL 3

Die Warmbänder E und F3 aus Tabelle 1 wurden auf 230 °C vorgewärmt, bei dieser Temperatur auf 1,5 mm abgewalzt, dann auf 0,5 mm fertiggewalzt. Nach der Entkohlung bei 840 °C erfolgte eine Glühung in drei verschiedenen Varianten:
a) 1 Minute bei 1050 °C
b) 1 Stunde bei 950 °C
c) 15 Stunden bei 950 °C
Variante a) ist zur Herstellung eines schlußgeglühten Elektrobleches erforderlich; die Varianten b) und c) stellen die Stanzteilglühung eines nicht schlußgeglühten Bleches dar.

Tabelle 5 zeigt den Einfluß der unterschiedlichen Glühvarianten auf das magnetische Ergebnis.

In Variante c) ergibt sich im Warmband F3 durch den Zusatz von Antimon eine deutlich höhere Polarisation als im Warmband E ohne Antimon.

### BEISPIEL 4

Eine Schmelze wurde zu Warmband verarbeitet (Zusammensetzung in Tabelle 6).

Das Fertigwalzen der Warmbänder auf 4,8 mm Banddicke erfolgte bei zwei verschiedenen Endwalztemperaturen:
a) Endwalztemperatur: 920 °C
b) Endwalztemperatur: 850 °C
Anschließend wurden die Warmbänder einheitlich auf 0,5 mm Enddicke kaltgewalzt, entkohlt und 1 h bei 950 °C geglüht. Das Ergebnis zeigt Tabelle 7.

Die Endwalztemperatur der Variante a liegt in dem bevorzugten Bereich von 900 bis 960 °C und führt damit zu einer erheblich höheren Polarisation.

## Patentansprüche

1. Nichtkornorientiertes Elektroband mit hohen Anteilen an Würfel- oder Würfelflachentextur und mit einer Polarisation > 1,7 T bei einer magnetischen Feldstärke von 2500 A/m und niedrigem Ummagnetisierungsverlust, bestehend aus einem Stahl mit
≦ 0,025 % C,
< 0,10 % Mn,
0,1 bis 4,4 % Si,
0,1 bis 4,4 % Al,
Aluminium mit der Maßgabe, daß folgende Beziehungen erfüllt sind:
(% Si) + 2 (% Al) > 1,6 % und
(% Si) + (% Al) < 4,5 %,
gegebenenfalls mit insgesamt 0,005 bis 0,15 % Sn und/oder Sb als grenzflächenaktiven Elementen,
Rest Eisen, einschließlich unvermeidbarer Verunreinigungen.

2. Elektroband nach Anspruch 1,
**dadurch gekennzeichnet,** daß es mit 0,5 bis 4,0 % Si legiert ist.

3. Elektroband nach Anspruch 2,
**dadurch gekennzeichnet,** daß es mit 0,5 bis 2,0 % Si legiert ist.

4. Elektroband nach einem der Ansprüche 1 bis 3,
**dadurch gekennzeichnet,** daß es mit 0,3 bis 2,0 % Al legiert ist.

5. Elektroband nach Anspruch 1,
**dadurch gekennzeichnet,** daß es mit einer solchen Menge an Si und Al legiert ist, daß die Beziehung (% Si) + 2 (% Al) > 2 % erfüllt ist.

6. Elektroband nach einem der Ansprüche 1 bis 5,
**dadurch gekennzeichnet,** daß es mit weniger als 0,08 % Mn legiert ist.

7. Elektroband nach Anspruch 5,
**dadurch gekennzeichnet,** daß es mit maximal 0,015 % C legiert ist.

8. Elektroband nach Anspruch 1,
**dadurch gekennzeichnet,** daß es mit 0,001 bis 0,015 % C legiert ist.

9. Elektroband nach einem der Ansprüche 1 bis 8,
**dadurch gekennzeichnet,** daß es mit insgesamt 0,005 bis 0,15 % Sn und/oder Sb als grenzflächenaktiven Elementen legiert ist.

10. Verfahren zur Herstellung von nichtkornorientiertem Elektroband mit hohen Anteilen an Würfel- oder Würfelflächentextur und mit einer Polarisation > 1,7 T bei einer magnetischen Feldstärke von 2500 A/m und niedrigem Ummagnetisierungsverlust aus einem Stahl mit
≦ 0,025 % C,
< 0,10 % Mn,
0,1 bis 4,4 % Si,
0,1 bis 4,4 % Al,
Aluminium mit der Maßgabe, daß folgende Beziehungen erfüllt sind:
(% Si) + 2 (% Al) > 1,6 % und
(% Si) + (% Al) < 4,5 %,
gegebenenfalls mit insgesamt 0,005 bis 0,15 % Sn und/oder Sb als grenzflächenaktiven Elementen
Rest Eisen,
einschließlich unvermeidbarer Verunreinigungen, der auf eine Dicke nicht unter 3,5 mm warmgewalzt wird, worauf das so erhaltene Warmband ohne rekristallisierendes Zwischenglühen mit einem Verformungsgrad von mindestens 86 % kaltgewalzt und das Kaltband geglüht wird.

11. Verfahren nach Anspruch 10,
**dadurch gekennzeichnet,** daß beim Warmwalzen in der Fertigstraße, wenn die Brammentemperatur im Bereich von 1000 bis 1060 °C liegt, höchstens mit 30 % pro Stich verformt wird.

12. Verfahren nach Anspruch 10 oder 11,
**dadurch gekennzeichnet,** daß mit einer Endwalztemperatur im Bereich von 900 bis 960 °C warmgewalzt wird.

13. Verfahren nach einem der Ansprüche 10 bis 12,
**dadurch gekennzeichnet,** daß bei dem Kaltwalzen bis zu einer Dicke von 1,3 bis 1,9 mm eine Bandtemperatur von 180 bis 300 °C eingehalten wird.

14. Verfahren nach einem der Ansprüche 10 bis 13,
**dadurch gekennzeichnet,** daß das kaltgewalzte Band bei einer Banddicke, die noch das 1,12- bis 1,20-fache der Enddicke beträgt, einer nichtrekristallisierenden Erholungsglühung unterworfen wird, bevor es anschließend auf Enddicke kaltgewalzt wird.

15. Verfahren nach Anspruch 14,
**dadurch gekennzeichnet,** daß die Glühung im Temperaturbereich von 400 bis 500 °C für 1 bis 10 h vorgenommen wird.

16. Verfahren zur Herstellung eines schlußgeglühten Elektrobandes nach einem der Ansprüche 10 bis 15,
**dadurch gekennzeichnet,** daß das auf Enddicke gewalzte Band in einem Durchlaufofen, gegebenenfalls entkohlend vorgeglüht und anschließend im Temperaturbereich von 900 bis 1100 °C schlußgeglüht wird.

17. Verfahren zur Herstellung eines nichtschlußgeglühten Elektrobandes nach einem der Ansprüche 10 bis 15,
**dadurch gekennzeichnet,** daß das kaltgewalzte Band in einem Haubenglühofen unter H₂-Atmosphäre rekristallisierend geglüht und anschließend gerichtet oder mit einem Umformgrad von weniger als 7 % nachgewalzt wird.

18. Verfahren zur Herstellung eines nichtschlußgeglühten Elektrobandes nach einem der Ansprüche 10 bis 15,
**dadurch gekennzeichnet,** daß das kaltgewalzte Band in einem Durchlaufofen bei einer Temperatur im Bereich von 750 bis 900 °C für weniger als 5 min rekristallisierend geglüht wird.

## Claims

1. Non-grain-oriented magnetic strip having high proportions of cubic or cubic surface texture, a polarization of > 1.7 T with a magnetic field strength of 2500 A/m and a low remagnetization loss, consisting of a steel having:
≦ 0.025 % C,
< 0.10 % Mn,
0.1 to 4.4 % Si,
0.1 to 4.4 % Al,
aluminium on condition that the following relations are met:
(% Si) + 2 (% Al) > 1.6 % and
(% Si) + (% Al) < 4.5 %,
if necessary a total of 0.005 to 0.15 % Sn and/or Sb as boundary surface active elements,
residue iron, including unavoidable impurities.

2. Magnetic strip according to claim 1, characterized in that it contains 0.5 to 4.0 % Si.

3. Magnetic strip according to claim 2, characterized in that it contains 0.5 to 2.0 % Si.

4. Magnetic strip according to one of claims 1 to 3, characterized in that it contains 0.3 to 2.0 % Al.

5. Magnetic strip according to claim 1, characterized in that it contains a quantity of Si and Al such that the relation (% Si) + 2 (% Al) > 2 % is met.

6. Magnetic strip according to one of claims 1 to 5, characterized in that it contains less than 0.08 % Mn.

7. Magnetic strip according to claim 5, characterized in that it contains a maximum of 0.015 % C.

8. Magnetic strip according to claim 1, characterized in that it contains 0.001 to 0.015 % C.

9. Magnetic strip according to one of claims 1 to 8, characterized in that it contains a total of 0.005 to 0.15 % Sn and/or Sb as boundary surface active elements.

10. A process for the production of non-grain-oriented magnetic strip having high proportions of cubic or cubic surface texture, a polarization of > 1.7 T with a magnetic field strength of 2500 A/m and a low remagnetization loss, consisting of a steel having:
≦ 0.025 % C,
< 0.10 % Mn,
0.1 to 4.4 % Si,
0.1 to 4.4 % Al,
aluminium on condition that the following relations are met:
(% Si) + 2 (% Al) > 1.6 % and
(% Si) + (% Al) < 4.5 %,
if necessary a total of 0.005 to 0.15 % Sn and/or Sb as boundary surface active elements,
residue iron, including unavoidable impurities,
which is hot rolled to a thickness of not less than 3.5 mm, whereafter the resulting hot rolled strip is cold rolled without recrystallizing intermediate annealing with a degree of deformation of at least 86% and the cold rolled strip is annealed.

11. A process according to claim 10, characterized in that during hot rolling in the finishing train, maximum deformation of 30 % per pass is performed if the slabs are at a temperature in the range of 1000 to 1060°C.

12. A process according to claims 10 or 11, characterized in that hot rolling is performed with a final rolling temperature in the range of 900 to 960°C.

13. A process according to one of claims 10 to 12, characterized in that during cold rolling to a thickness of 1.3 to 1.9 mm, a strip temperature of 180 to 300°C is maintained.

14. A process according to one of claims 10 to 13, characterized in that with a strip thickness which is still 1.12 to 1.20 times the final thickness, the cold rolled strip is subjected to a non-recrystallizing recovery annealing, before it is then cold rolled to the final thickness.

15. A process according to claim 14, characterized in that the annealing is performed for 1 to 10 hours in the temperature range of 400 to 500°C.

16. A process for the production of a finally annealed magnetic strip according to one of claims 10 to 15, characterized in that the strip rolled to final thickness is preannealed, if necessary with decarburization, in a continuous furnace and then finally annealed in the temperature range of 900 to 1100°C.

17. A process for the production of a magnetic strip according to one of claims 10 to 15 which is not finally annealed, characterized in that the cold rolled strip is annealed with recrystallization in a hood-type annealing furnace under H₂ atmosphere and is then afterrolled directionally or with a degree of deformation of less than 7%.

18. A process for the production of a magnetic strip according to one of claims 10 to 15 which is not finally annealed, characterized in that the cold rolled strip is annealed with recrystallization for less than 5 minutes in a continuous furnace at a temperature in the range of 750 to 900°C.

## Revendications

1. Feuillard électrique à grains non orientés ayant des teneurs élevées en texture cubique ou cubique superficielle et avec une polarisation supérieure à 1,7 T sous une intensité de champ magnétique de 2500 A/m et une faible perte de démagnétisation, constitué d'un acier avec
% C ≦ 0,025 %
% Mn < 0,10 %
% Si compris entre 0,1 et 4,4 %
% Al compris entre 0,1 et 4,4 %
de l'aluminium avec la condition que les relations suivantes soient vérifiées :
(% Si) + 2 (% Al) > 1,6 % et
(% Si) + (% Al) < 4,5 %,
éventuellement avec au total 0,005 à 0,15 % de Sn et/ou Sb en tant que tensioactif,
le reste étant du fer et des impuretés inéluctables.

2. Feuillard électrique selon la revendication 1, caractérisé en ce qu'il est allié à de 0,5 à 4,0 % de Si.

3. Feuillard électrique selon la revendication 2, caractérisé en ce qu'il est allié à de 0,5 à 2,0 % de Si.

4. Feuillard électrique selon l'une des revendications 1 à 3, caractérisé en ce qu'il est allié à de 0,3 à 2,0 % de Al.

5. Feuillard électrique selon la revendication 1, caractérisé en ce qu'il est allié à du Si et du Al selon une quantité telle que la relation (% Si) + 2(% Al) > 2 % soit vérifiée.

6. Feuillard électrique selon l'une des revendications 1 à 5, caractérisé en ce qu'il est allié à moins de 0,08 % de Mn.

7. Feuillard électrique selon la revendication 5, caractérisé en ce qu'il est allié à au plus 0,015 % de C.

8. Feuillard électrique selon la revendication 1, caractérisé en ce qu'il est allié à de 0,001 à 0,015 % de C.

9. Feuillard électrique selon l'une des revendications 1 à 8, caractérisé en ce qu'il est allié à au total de 0,005 à 0,15 % de Sn et/ou Sb en tant que tensioactif.

10. Procédé de préparation d'un feuillard électrique à grains non orientés avec une teneur élevée en texture cubique ou cubique superficielle avec une polarisation supérieure à 1,7 T sous une intensité de champ magnétique de 2500 A/m et une faible perte de démagnétisation, constitué d'un acier avec
% C ≦ 0,025 %
% Mn < 0,10 %
% Si compris entre 0,1 et 4,4 %
% Al compris entre 0,1 et 4,4 %
de l'aluminium avec la condition que les relations suivantes soient vérifiées :
(% Si) + 2 (% Al) > 1,6 % et
(% Si) + (% Al)< 4,5 %
éventuellement avec au total 0,005 à 0,15 % de Sn et/ou Sb en tant que tensioactif,
le reste étant du fer,
et des impuretés inéluctables, qui est laminé à chaud jusqu'à une épaisseur d'au moins 3,5 mm, après quoi le feuillard laminé à chaud ainsi obtenu est laminé à froid sans recuit intermédiaire recristallisant, avec un degré de déformation d'au moins 86 % et le feuillard laminé à froid est soumis à un recuit.

11. Procédé selon la revendication 10, caractérisé en ce que, lors du laminage à chaud dans le train finisseur, lorsque la température du brame est comprise entre 1000 et 1060° C, on a au plus un degré de déformation de 30 % par passe.

12. Procédé selon la revendication 10 ou 11, caractérisé en ce que l'on effectue un laminage à chaud à une température de laminage final comprise entre 900 et 960° C.

13. Procédé selon l'une des revendications 10 à 12, caractérisé en ce qu'on maintient une température de feuillard entre 180 et 300° C lors du laminage à froid conduisant à une épaisseur comprise entre 1,3 et 1,9 mm.

14. Procédé selon l'une des revendications 10 à 13, caractérisé en ce que le feuillard laminé à froid jusqu'à une épaisseur de bande, qui représente encore de 1,12 à 1,20 fois l'épaisseur finale, est soumis à un recuit de restauration non recristallisant, avant qu'il soit par la suite laminé à froid jusqu'à l'épaisseur finale.

15. Procédé selon la revendication 14, caractérisé en ce que le recuit est réalisé à une température comprise entre 400 et 500°C pendant un temps compris entre 1 et 10 heures.

16. Procédé pour la fabrication d'un feuillard électrique à recuit final selon l'une des revendications 10 à 15, caractérisé en ce que le feuillard laminé jusqu'à épaisseur finale est soumis à un recuit préliminaire dans un four continu, éventuellement décarburé, et est par la suite soumis à un recuit final à une température comprise entre 900 et 1100° C.

17. Procédé pour la fabrication d'un feuillard électrique sans recuit final selon l'une des revendications 10 à 15, caractérisé en ce que le feuillard laminé à froid est soumis à un recuit recristallisant dans un four à cloche à recuire sous atmosphère d'hydrogène et est par la suite orienté ou soumis à un laminage postérieur avec un degré de déformation de moins de 7 %.

18. Procédé pour la fabrication d'un feuillard électrique sans recuit final selon l'une des revendications 10 à 15, caractérisé en ce que le feuillard laminé à froid est soumis à un recuit recristallisant dans un four continu à une température comprise entre 750 et 900° C pendant moins de 5 minutes.
